# EUROPÄISCHE PATENTSCHRIFT

(11) **EP 1 282 751 B1**
(45) Veröffentlichungstag und Bekanntmachung des Hinweises auf die Patenterteilung: **27.09.2006**
(21) Anmeldenummer: 01947278.6
(22) Anmeldetag: 14.05.2001
(51) Int. Cl.: E04C 5/01

(54) **DRAHTFASER**
STEEL FIBERS
FIBRES D'ACIER

(30) Priorität: 17.05.2000 LU 90584
(43) Veröffentlichungstag der Anmeldung: 12.02.2003
(73) Patentinhaber: TREFILARBED BISSEN S.A., 7703 Bissen (LU)
(72) Erfinder: PEPIN, René, L-4420 Soleuvre (LU)
(74) Vertreter: Kihn, Pierre Emile Joseph
(86) Internationale Anmeldenummer: PCT/EP2001/005456
(87) Internationale Veröffentlichungsnummer: WO 2001/088301

(56) Entgegenhaltungen:
- WO-A-97/11239
- US-A- 3 942 955

## Beschreibung

Die Erfindung betrifft eine stabförmige Drahtfaser aus Metall zur Verwendung für die Verstärkung von formbaren Werkstoffen, insbesondere Beton.

Für Beton, worunter im folgenden auch Estrich und Mörtel verstanden werden, werden u.a. Stahlfasern als Bewehrungselemente verwendet. Ein mit Stahlfasern bewehrter Beton ist in seinen Eigenschaften, zum Beispiel Zugfestigkeit, Bruchfestigkeit, Scherfestigkeit, Streckvermögen, Zähigkeit, dynamische Festigkeit, Ermüdungsfestigkeit, verbessert. Man verwendet ihn deshalb in immer größerem Umfang. Die Stahlfaser soll dabei folgende Eigenschaften aufweisen: Sie soll zäh und fest sein. Beim Vermischen mit Beton oder Zuschlagstoffen soll sie nicht brechen. Sie soll nicht zu kurz oder zu dick sein, da sie sonst unzureichend in ihrem Verstärkungsvermögen ist. Sie soll nicht zu lang oder zu dünn sein, da sie sonst schwer verarbeitbar ist und zur Bildung von kugeligen Zementklumpen - auch Igel genannt - neigt. Allgemein werden ein Stahlfaser-Querschnitt von 0,1 bis 1,4 mm2, eine Stahlfaser-Länge von 10 bis 70 mm und ein Gewichtsanteil der Stahlfasern von 15 bis 150 kg/m3 Beton empfohlen. Neben ihren Eigenschaften ist die kostengünstige Herstellung der Stahlfasern oberste Bedingung.

Drahtfasern aus Stahl zur Verstärkung von Beton sind seit langem bekannt, und zwar in unterschiedlicher Konfiguration in Stabform, gleichmäßig über die Länge gewellter Form, Spanform oder auch mit Oberflächenprofilierung, wie beispielsweise in der Zeitschrift "Beton, 1989, Heft 4, Seite 178 bis 180" von Gerd Humert "Stahldrahtfasern in der Praxis" beschrieben.

Zur Erhöhung der Zugfestigkeit und Festigkeit des Betons ist insbesondere eine ausreichende Haftung und Verankerung der Drahtfasern in dem Beton erforderlich. Hierzu sind eine Reihe von Vorschlägen unterbreitet worden. Gemäss der EP-PS 0130 191 werden Drahtfasern über ihre Länge gleichmäßig gewellt, ebenso wird in der niederländischen Offenlegungsschrift 8001609 eine gleichmäßig über ihre Länge abwechselnd stufenförmig abgesetzte (rechtwinklig gewellte) Drahtfaser vorgeschlagen.

Aus der US 6,045,910 sind Drahtfasern bekannt die ein Mittelstück aufweisen mit einem Z- oder L-förmigen Haken aufweisen die jeweils aus einem Zwischenstück und einem Endstück bestehen. Die Z- oder L-förmigen Haken d.h. die Zwischenstücke und die Endstücke sind durch Abflachen deformiert.

Auch in der DE-OS 23 05 651 werden Drahtfasern vorgeschlagen, die entweder eine gleichmäßig profilierte Oberfläche in Längserstreckung aufweisen oder in ihrer Gänze aus der Stabform in andere Konfigurationen, wie S-Form, O-Form, Dreieckform, Schlaufen und dergleichen verformt werden, um die Verankerung im Beton zu verbessern. Auch aus der britischen Patentschrift 1446 855 sind gewellte und mit verbreiterten Enden ausgebildete Drahtfasern bekannt, ebenso aus der US-PS 2,677,955 mit Wellungen und die Faser in ihrer Gänze aus der Stabform herausführender Formgebung gestaltete Armierungsfasern für Beton.

Zur weiteren Verbesserung der Haftungsfähigkeit der Drahtfasern aus Metall in Beton wurde gemäss DE-GM 88 15 120 eine Armierungsfaser in Stabform aus Metall vorgeschlagen, deren Oberfläche mittels Riefen profiliert ist. Des weiteren wurde eine weitere Steigerung der Haftfähigkeit von Drahtfasern aus Metall in Beton, die mit oberflächigen Profilierungen versehen sind, dadurch erreicht, dass in Stabform vorliegende Drahtfasern an ihren Enden abgebogen sind, wie beispielsweise in dem DE-GM 90 06 524 beschrieben. US 3 942 955 A beschreibt eine Drahtfaser mit den Merkmalen des Oberbegriffs des Anspruchs 1.

Ein ungelöstes Problem insbesondere im Bereich Spritzbeton besteht darin, daß ein großer Teil der Stahlfasern zurückprallt. In der Literatur ("Steelfibre Rebound in Shotconcrete" Hugo Armelin & Nemkumar Banthia, Canadian Society of Civil Engineering, October 1998) spricht man von 30 - 80% der Fasern die zurückprallen während jedoch nur zwischen 20 und 40% des Betons zurückprallen. In anderen Worten, es prallen mehr Fasern als Beton zurück, wodurch der Gehalt an Fasern im fertigen Beton schwer voraussagbar wird.

### Aufgabe der Erfindung

Aufgabe der vorliegenden Erfindung ist es folglich, Drahtfasern aus Metall zur Verwendung für die Verstärkung von formbaren Werkstoffen, insbesondere Beton zu schaffen, die eine geringere Rückprallquote aufweisen als herkömmliche Fasern.

### Allgemeine Beschreibung der Erfindung

Diese Aufgabe wird durch Ausbildung von Drahtfasern aus Metall gemäss Patentanspruch 1 erreicht.

Mit der Erfindung wird eine Drahtfaser geschaffen, die eine geringere Rückprallquote aufweist und gleichzeitig eine gute Verankerung der Faser erlaubt. Die erfindungsgemäße Drahtfaser ist damit in der Lage, in Beton, in dem auch mit unterschiedlichen Körnungen und Feinheitsgraden der Zuschlagstoffe gearbeitet wird, gute Verankerung und Haftung durch eine differenzierte Formgebung zu ermöglichen. Darüber hinaus ist die erfindungsgemäße Drahtfaser gut schüttbar und lässt sich gleichmäßig innerhalb der noch fließfähigen Betonmasse verteilen.

Vorteilhafte Ausgestaltungen der Erfindung sind den kennzeichnenden Merkmalen der Unteransprüche entnehmbar.

Die Drahtfaser aus Metall weist ein Mittelstück, zwei mit dem Mittelstück verbundene, abgeknickte Zwischenstücke und jeweils ein mit den Zwischenstücken verbundenes Endstück auf. Das Endstück ist gegenüber dem Zwischenstück derart abgeknickt, daß das Endstück im wesentlichen parallel zu dem Mittelstück ist. Die Endstücke sind zumindest in einem Teilbereich abgeflacht.

Das Mittelstück und die beiden abgeknickten Zwischenstücke weisen einen kreisförmigen Querschnitt auf.

Drahtfasern werden in sehr großer Stückzahl hergestellt, so daß die Fertigungstoleranzen relativ groß sind.

Vorzugsweise sind die Drahtfasern symmetrisch ausgebildet wobei das Mittelstück an den zwei Seiten jeweils ein Zwischenstück mit dem entsprechenden Endstück aufweist.

Gemäß einer bevorzugten Ausführung liegen die beiden Endstücke und das Mittelstück der Drahtfaser in einem Plan.

Normalerweise sind die beiden Zwischenstücke der Drahtfaser in eine Richtung d.h. zu einer Seite hin abgeknickt.

Drahtfasern zur Verwendung für die Verstärkung von formbaren Werkstoffen, insbesondere Beton, haben meist eine Länge von etwa 10 bis 70 mm und einen maximalen Durchmesser bis zu etwa 1,3 mm.

In der Regel hat das Zwischenstück zusammen mit dem Endstück eine Länge von 5 bis 20 mal den Durchmesser der Drahtfaser, das abgeflachte Endstück eine Länge (I, I') von 2 bis 10 mal, vorzugsweise 3 bis 5 mal, den Durchmesser der Drahtfaser und eine Breite (B) von 1.5 bis 3.5 mal den Durchmesser der Drahtfaser, das abgeknickte Zwischenstück eine "Höhe" (h, h') von 2 bis 10 mal, vorzugsweise 3 bis 5 mal, den Durchmesser der Drahtfaser hat.

Für spezielle Anwendungen können diese Maße natürlich auch unter- oder überschritten werden.

Die erfindungsgemäßen Drahtfasern können problemlos mit den gängigen Maschinen hergestellt werden, wobei natürlich die formgebende Teile d.h. Walzen dieser Maschinen der Form der Drahtfaser entsprechend umgeändert werden müssen

### Beschreibung anhand der Figuren

Im folgenden wird eine Ausgestaltung der Erfindung anhand der beiliegenden Figuren beschrieben. Es zeigen:
Fig.1: eine Drahtfaser in der Seitenansicht,
Fig.2: eine Drahtfaser in der Draufsicht,

In der Fig. 1 ist eine Drahtfaser aus einem Stahl hoher Zugfestigkeit, die bei natürlicher Größe eine Länge (L) von 30 mm bei einem Durchmesser von 0.7 mm aufweist. Drahtfasern, bevorzugt in Längen von 30 bis 60 mm bei Durchmessern von max. 1,3 mm, werden für die Armierung von Beton eingesetzt, in den sie im noch fließfähigen Zustand des Betons gleichmäßig eingemischt werden.

Die Drahtfaser nach Fig. 1 weist ein Mittelstück L' und an den beiden Enden dieses Mittelstücks jeweils einen z-förmigen Doppelknick oder Haken auf. Diese Haken sind im Prinzip symmetrisch und weisen ein Zwischenstück mit einen Winkel α gegenüber dem Mittelstück von ungefähr 45° +/- 10° auf und jeweils ein Endstück das im im wesentlichen parallel zu dem Mittelstück ist und um h, h' = 1,8 +/- 1 mm versetzt. Die Endstücke sind zum Teil oder ganz abgeflacht wodurch die Verankerung besser wird und der Rückprall der Drahtfaser vermindert wird.

Das Mittelstück und die Zwischenstücke weisen einen kreisförmigen Querschnitt auf.

Die abgeflachten Endstücke sind in diesem Beispiel ungefähr 2-4 mm lang (I, I') und 1.2 bis 2 mm (B) breit und sind schwalbenschwanzförmig ausgebildet.

Der Draht der für die Herstellung dieser Drahtfaser benutzt wurde weist eine Zugfestigkeit von ungefähr 1100 N/mm2 auf.

Die Fig. 2 zeigt dieselbe Drahtfaser in der Draufsicht wodurch die abflachten Endstücke besser sichtbar werden.

### BEISPIEL 1

Die oben beschriebene Faser wurde gemäss den Bündner Richtlinien BB2 - 711.100 (Oktober 1998) getestet. Als Baustoff wurde Spritzbeton mit einem Zementgehalt von 425 kg/m³ gemäss CEM I 42.5) verwendet. Als Zusatzmittel wurde ein Fließmittel (Rheobuild 3520 der Firma MBT) in einer Dosierung von 1.2 % (bez. auf Zementmasse), ein Stabilisator (Delvo Stabi) in einer Dosierung von 0.2 % (bez. auf Zementmasse) sowie 35 kg/m³ Stahlfasern verwendet. Der gebrauchsfertige Spritzbeton hatte ein Konsistenzmass von 51.0 cm bestimmt nach: Ausbreitmass (nach DIN 1048), ein Nassraumgewicht verdichtet von 2372 kg/m³, ein LP-Gehalt von 1.5 % sowie einen WZ-Wert: 0.52.

Der Stahlfasergehalt im Festbeton wird anhand von Bohrkernen bestimmt. Ein Einzelwert stellt das Mittel aus mindestens drei, innerhalb von 1m² entnommenen, Bohrkernen dar. Die Bohrkernlänge muss über 5 cm sein. Die Probenmenge zur Bestimmung eines Einzelwertes darf 5 kg nicht unterschreiten.

Jeweils vier Prüfkörper in Form von Bohrkernen mit einem Durchmesser von 100 mm wurden getestet.

### Untersuchungsergebnisse:

| Prüfkörperbezeichnung | Massen | | Rohdichte P₁₁₀ [kg/m³] | M_{Fa}/M₁₁₀ [%] | Fasergehalt | |
|---|---|---|---|---|---|---|
| | M₁₁₀[g] | M_{Fa}[g] | | | kg/m³ Beton | Verlust [%] |
| 8821/1 | 1860.1 | 24.7 | 2178 | 1.33 | 28.9 | 17 |
| 8821/2 | 1835.9 | 25.3 | 2144 | 1.38 | 29.5 | 16 |
| 8821 / 3 | 1740.1 | 25.4 | 2210 | 1.46 | 32.3 | 8 |
| 8821 / 4 | 1829.6 | 26.6 | 2148 | 1.45 | 31.2 | 11 |
| Gesamtprobe | 7255.6 | 101.9 | 2170 | 1.40 | 30.4 | 13 |

Die untersuchte Probe weist im Mittel einen Stahlfasergehalt von 30.4 kg/m³ Beton auf.

### BEISPIEL 2

In diesem Fall wurde der gleiche Beton benutzt, wobei jedoch 40 kg/m³ Stahlfasern verwendet wurden. Der gebrauchsfertige Spritzbeton hatte ein Konsistenzmass von 54.0 cm bestimmt nach: Ausbreitmass (nach DIN 1048), ein Nassraumgewicht verdichtet von 2398 kg/m³, ein LP-Gehalt von 1.7 % sowie einen WZ-Wert: 0.50.

Jeweils vier Prüfkörper in Form von Bohrkernen mit einem Durchmesser von 100mm wurden getestet.

### Untersuchungsergebnisse:

| Prüfkörperbezeichnung | Massen | | Rohdichte P₁₁₀ [kg/m³] | M_{Fa}/M₁₁₀ [%] | Fasergehalt | |
|---|---|---|---|---|---|---|
| | M₁₁₀[g] | M_{Fa}[g] | | | kg/m³ Beton | Verlust [%] |
| 8825 / 1 | 1828.0 | 34.5 | 2089 | 1.89 | 39.4 | 2 |
| 8825 / 2 | 1800.7 | 29.9 | 2060 | 1.66 | 34.2 | 15 |
| 8825/3 | 1832.6 | 32.7 | 2111 | 1.78 | 37.6 | 6 |
| 8825 / 4 | 1854.0 | 32.0 | 2129 | 1.73 | 36.8 | 6 |
| Gesamtprobe | 7315.3 | 129.1 | 2097 | 1.76 | 37.0 | 8 |

Die untersuchte Probe weist im Mittel einen Stahlfasergehalt von 37.0 kg/m³ Beton auf.

### BEISPIEL 3

Unter den gleichen Bedingungen wie im Beispiel 2, wurde eine bekannte Faser vom Typ FE 0730 (40 kg/m3) der Anmelderein getestet. Diese Faser sind im wesentlichen gerade und weisen zwei abgeflachte Enden auf.

Die untersuchte Probe weist im Mittel einen Stahlfasergehalt von 29.5 kg/m³ Beton auf d.h. einen Verlust von 26 %.

### BEISPIEL 4

Unter sehr ähnliche Bedingungen wie im Beispiel 2 und 3 wurden Fasern vom Typ HE 07/30 der Anmelderein getestet (40kg/m3). Diese Fasern weisen ein Mittelstück, zwei mit dem Mittelstück verbundene, abgeknickte Zwischenstücke und jeweils ein mit dem Zwischenstück verbundenes Endstück auf, wobei das Endstück gegenüber dem Zwischenstück derart abgeknickt ist, dass das Endstück im wesentlichen parallel zu dem Mittelstück ist. Das Endstück ist jedoch rund und, im Gegensatz zu der erfindungsgemäßen Faser, nicht abgeflacht.

Die untersuchte Probe weist im Mittel einen Stahlfasergehalt von 25.7 kg/m³ Beton auf d.h. einen Verlust von 36 %.

## Patentansprüche

1. Drahtfaser aus Metall zur Verwendung für die Verstärkung von formbaren Werkstoffen, insbesondere Beton, die ein Mittelstück, zwei mit dem Mittelstück verbundene, abgeknickte Zwischenstücke und jeweils ein mit dem Zwischenstück verbundenes Endstück aufweist, wobei das Endstück gegenüber dem Zwischenstück derart abgeknickt ist, dass das Endstück im wesentlichen parallel zu dem Mittelstück ist, wobei das Mittelstück und das Zwischenstück einen kreisförmigen Querschnitt aufweisen, **dadurch gekennzeichnet, daß** das Endstück zum Teil oder ganz abgeflacht ist.

2. Drahtfaser nach Anspruch 1, **dadurch gekennzeichnet, dass** die Endstücke und das Mittelstück in einem Plan liegen.

3. Drahtfaser nach Anspruch 1 oder 2, **dadurch gekennzeichnet, dass** die Zwischenstücke in eine Richtung abgeknickt sind.

4. Drahtfaser nach einem der vorhergehenden Ansprüche, **dadurch gekennzeichnet, dass** die Drahtfaser eine Länge von etwa 10 bis 70 mm, einen maximalen Durchmesser bis zu etwa 1,3 mm aufweist

5. Drahtfaser nach einem der vorhergehenden Ansprüche, **dadurch gekennzeichnet, dass** das Zwischenstück und das Endstück eine Länge von 5 bis 20 mal den Durchmesser der Drahtfaser hat.

6. Drahtfaser nach einem der vorhergehenden Ansprüche, **dadurch gekennzeichnet, dass** das Endstück eine Länge (I, I') von 2 bis 10 mal den Durchmesser der Drahtfaser hat.

7. Drahtfaser nach einem der vorhergehenden Ansprüche, **dadurch gekennzeichnet, dass** das abgeflachte Endstück eine Breite (B) von 1.5 bis 3.5 mal den Durchmesser der Drahtfaser hat.

8. Drahtfaser nach einem der vorhergehenden Ansprüche, **dadurch gekennzeichnet, dass** das Zwischenstück eine Höhe (h, h') von 2 bis 10 mal den Durchmesser der Drahtfaser hat

## Claims

1. Metal wire fibre for use in reinforcing formable materials, particularly concrete, which comprises a central section, two bent intermediate sections connected to the central section, and an end section connected to each intermediate section, the end section being bent with respect to the intermediate section in such a way that the end section is substantially parallel to the central section, and the central section and the intermediate section having a circular cross section, **characterized in that** the end section is partially or completely flattened

2. Wire fibre according to Claim 1, **characterized in that** the end sections and the central section lie in one plane

3. Wire fibre according to Claim 1 or 2, **characterized in that** the intermediate sections are bent in one direction

4. Wire fibre according to one of the preceding claims, **characterized in that** the wire fibre has a length of about 10 to 70 mm and a maximum diameter of up to about 1.3 mm

5. Wire fibre according to one of the preceding claims, **characterized in that** the intermediate section and the end section have a combined length of 5 to 20 times the diameter of the wire fibre

6. Wire fibre according to one of the preceding claims, **characterized in that** the end section has a length (I, I') of 2 to 10 times the diameter of the wire fibre.

7. Wire fibre according to one of the preceding claims, **characterized in that** the flattened end section has a width (B) of 1.5 to 3.5 times the diameter of the wire fibre.

8. Wire fibre according to one of the preceding claims, **characterized in that** the intermediate section has a height (h, h') of 2 to 10 times the diameter of the wire fibre

## Revendications

1. Fibre de fil en métal destinée à une utilisation pour le renfort de matériaux façonnables, en particulier du béton, qui présente une pièce centrale, deux pièces intermédiaires coudées et reliées à la pièce centrale et respectivement une pièce d'extrémité reliée à la pièce intermédiaire, la pièce d'extrémité étant coudée par rapport à la pièce intermédiaire de telle sorte que la pièce d'extrémité est sensiblement parallèle à la pièce centrale, la pièce centrale et la pièce intermédiaire présentant une section circulaire, **caractérisée en ce que** la pièce d'extrémité est en partie ou complètement aplatie

2. Fibre de fil selon la revendication 1, **caractérisée en ce que** les pièces d'extrémité et la pièce centrale se situent dans un plan.

3. Fibre de fil selon la revendication 1 ou 2, **caractérisée en ce que** les pièces intermédiaires sont coudées dans une direction

4. Fibre de fil selon l'une quelconque des revendications précédentes, **caractérisée en ce que** la fibre de fil présente une longueur d'environ 10 à 70 mm, un diamètre maximum allantjusqu'à environ 1,3 mm

5. Fibre de fil selon l'une quelconque des revendications précédentes, **caractérisée en ce que** la pièce intermédiaire et la pièce d'extrémité ont une longueur égale à 5 à 20 fois le diamètre de la fibre de fil.

6. Fibre de fil selon l'une quelconque des revendications précédentes, **caractérisée en ce que** la pièce d'extrémité a une longueur (l, l') égale à 2 à 10 fois le diamètre de la fibre de fil

7. Fibre de fil selon l'une quelconque des revendications précédentes, **caractérisée en ce que** la pièce d'extrémité aplatie a une largeur (B) représentant 1,5 à 3,5 fois le diamètre de la fibre de fil.

8. Fibre de fil selon l'une quelconque des revendications précédentes, **caractérisée en ce que** la pièce intermédiaire a une hauteur (h, h') représentant 2 à 10 fois le diamètre de la fibre de fil
